# EUROPÄISCHE PATENTSCHRIFT

(11) **EP 3 374 197 B1**
(45) Veröffentlichungstag und Bekanntmachung des Hinweises auf die Patenterteilung: **20.04.2022**
(21) Anmeldenummer: 16797741.2
(22) Anmeldetag: 08.11.2016
(51) Int. Cl.: B42D 25/23, B42D 25/29, B42D 25/328, B42D 25/351, B42D 25/355, B42D 25/373, B42D 25/445, B42D 25/45

(54) **SICHERHEITSELEMENT, VERFAHREN ZUM HERSTELLEN DESSELBEN UND MIT DEM SICHERHEITSELEMENT AUSGESTATTETER DATENTRÄGER**
SECURITY ELEMENT, METHOD FOR PRODUCING SAME, AND DATA CARRIER EQUIPPED WITH THE SECURITY ELEMENT
ÉLÉMENT DE SÉCURITÉ, PROCÉDÉ DE FABRICATION DE L'ÉLÉMENT DE SÉCURITÉ, ET SUPPORT DE DONNÉES ÉQUIPÉ DE CET ÉLÉMENT DE SÉCURITÉ

(30) Priorität: 10.11.2015 DE 102015014505
(43) Veröffentlichungstag der Anmeldung: 19.09.2018
(73) Patentinhaber: Giesecke+Devrient Currency Technology GmbH, 81677 München (DE)
(72) Erfinder: TEUFEL, Björn, 83700 Weissach (DE); DORFF, Giselher, 83607 Holzkirchen (DE)
(74) Vertreter: Giesecke + Devrient IP
(86) Internationale Anmeldenummer: PCT/EP2016/001843
(87) Internationale Veröffentlichungsnummer: WO 2017/080641

(56) Entgegenhaltungen:
- EP-A2- 1 504 923
- WO-A1-03/070482
- WO-A1-2011/082761
- WO-A2-2011/064162
- DE-A1-102008 031 325

## Beschreibung

Die Erfindung betrifft ein Sicherheitselement, ein Verfahren zum Herstellen desselben und einen mit dem Sicherheitselement ausgestatteten Datenträger, z.B. ein Wertdokument wie etwa eine Banknote.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen.

In diesem Zusammenhang sind (Durchsichts-)Sicherheitselemente mit mehrschichtigen Dünnschichtelementen bekannt, die bei Betrachtung im Auflicht, d.h. in Reflexion, in einer ersten Farbe erscheinen und bei Betrachtung im Durchlicht, d.h. in Transmission, in einer zweiten Farbe erscheinen. Die WO 2011/082761 A1 beschreibt ein Dünnschichtelement mit Mehrschichtstruktur, das bei der Betrachtung im Auflicht goldfarben und bei der Betrachtung im Durchlicht blau erscheint. Die Mehrschichtstruktur beruht auf zwei semitransparenten Spiegelschichten und einer zwischen den zwei Spiegelschichten angeordneten dielektrischen Abstandsschicht.

Die EP 1504 923 A2 beschreibt ein Wertdokument mit einer dünnschichtigen, optisch variablen Sicherheitsvorrichtung. Die Sicherheitsvorrichtung wird durch Verändern einer offen liegenden Reflexionsschicht erhalten, sodass die Sicherheitsvorrichtung ein Bild, ein Muster oder einen Text aufweist.

Die WO 03/070482 A1 beschreibt ein Sicherheitsdokument mit einem Substrat und einem mehrschichtigen Sicherheitselement, das mit dem Substrat so verbunden ist, dass es zumindest von einer der beiden Substratoberflächen aus visuell erkennbar ist, wobei das Sicherheitselement ein einen Farbkippeffekt erzeugendes Interferenzelement und eine Schicht mit Beugungsstrukturen umfasst, die sich mit dem Interferenzelement zumindest teilweise überlagert, oder das Sicherheitselement ein einen Farbkippeffekt erzeugendes, mehrschichtiges Interferenzelement umfasst, das in mindestens einer Schicht Aussparungen aufweist.

Die DE 10 2008 031325 A1 beschreibt ein Sicherheitselement zur Absicherung von Wertgegenständen mit einer optisch variablen Schicht, die unter unterschiedlichen Betrachtungswinkeln unterschiedliche Farbeindrücke vermittelt, sowie einer in einem Überdeckungsbereich über der optisch variablen Schicht angeordneten Farbschicht, wobei der Farbeindruck der optisch variablen Schicht in einem nicht von der Farbschicht überdeckten Bereich bei Betrachtung unter einem vorbestimmten Betrachtungswinkel an den Farbeindruck der Farbschicht im Überdeckungsbereich angepasst ist und zwischen der Farbschicht und der optisch variablen Schicht eine Metallschicht angeordnet ist.

Die WO 2011/064162 A1 beschreibt ein Sicherheits- oder Dekorelement, umfassend ein Substrat, das Angaben oder andere sichtbare Merkmale in oder auf seiner Oberfläche enthalten kann, ein optisch variables Bild auf einem diskreten Teil des Substrats und eine Beschichtung auf mindestens einem Teil des optisch variablen Bildes, wobei die Beschichtung plättchenförmige Übergangsmetallteilchen mit einer längsten Kantenlängenabmessung von 14nm bis 1000nm und einer Dicke von 2nm bis 100nm umfasst.

Ausgehend davon liegt der Erfindung die Aufgabe zugrunde, ein Sicherheitselement der eingangs genannten Art mit hoher Fälschungssicherheit und attraktivem visuellen Erscheinungsbild sowie ein Herstellungsverfahren hierfür anzugeben.

Diese Aufgabe wird durch die in den unabhängigen Ansprüchen definierten Merkmalskombinationen gelöst. Weiterbildungen der Erfindung sind Gegenstand der Unteransprüche.

### Zusammenfassung der Erfindung

1. (Erster Aspekt der Erfindung) Sicherheitselement zur Absicherung von Wertdokumenten, umfassend ein transparentes Trägersubstrat und eine erste semitransparente Funktionsschicht, die bei der Betrachtung im Auflicht einerseits und bei der Betrachtung im Durchlicht andererseits unterschiedliche Farbtöne aufweist und einen mehrschichtigen Aufbau mit einer ersten semitransparenten metallischen Schicht, einer zweiten semitransparenten metallischen Schicht und einer zwischen der ersten und der zweiten semitransparenten metallischen Schicht angeordneten dielektrischen Schicht aufweist, wobei die zweite semitransparente metallische Schicht mindestens teilweise in einer größeren Schichtdicke als die der ersten semitransparenten metallischen Schicht vorliegt, wobei die zweite semitransparente metallische Schicht die Vorderseite der semitransparenten Funktionsschicht definiert und die erste semitransparente metallische Schicht die Rückseite der semitransparenten Funktionsschicht definiert und die semitransparente Funktionsschicht
   - bei der Betrachtung der Rückseite im Auflicht eine erste, visuell erkennbare Farbe aufweist;
   - bei der Betrachtung der Vorderseite im Auflicht an der Stelle, wo die zweite semitransparente metallische Schicht in einer größeren Schichtdicke als die erste semitransparente metallische Schicht vorliegt, eine zweite visuell erkennbare Farbe aufweist und ansonsten die erste visuell erkennbare Farbe aufweist;
   - bei der Betrachtung sowohl der Vorderseite im Durchlicht, als auch der Rückseite im Durchlicht eine dritte, visuell erkennbare Farbe aufweist. Bevorzugt ist die Schichtdicke der zweiten semitransparenten metallischen Schicht mindestens teilweise 1,25 bis 3 Mal, insbesondere bevorzugt 1,5 bis 2 Mal, so hoch wie die Schichtdicke der ersten semitransparenten metallischen Schicht.
2. (Bevorzugte Ausgestaltung) Sicherheitselement nach Anspruch 2 oder 3.
3. (Bevorzugte Ausgestaltung) Sicherheitselement nach einem der Ansprüche 4 bis 7.
4. (Bevorzugte Ausgestaltung) Sicherheitselement nach einem der Ansprüche 8 bis 10.
5. (Bevorzugte Ausgestaltung) Sicherheitselement nach einem der Ansprüche 11 bis 15.
6. (Zweiter Aspekt der Erfindung) Datenträger mit einem Sicherheitsele-15 ment nach Anspruch 16.
7. (Bevorzugte Ausgestaltung) Datenträger nach Anspruch 17 oder 18.
8. (Dritter Aspekt der Erfindung) Verfahren zum Herstellen eines Sicherheitselements zur Absicherung von Wertdokumenten nach Anspruch 19. Bevorzugt ist die Schichtdicke der zweiten semitransparenten metallischen Schicht mindestens teilweise 1,25 bis 3 Mal, insbesondere bevorzugt 1,5 bis 2 Mal so hoch wie die Schichtdicke der ersten semitransparenten metallischen Schicht.

### Ausführliche Beschreibung der Erfindung

Bei dem in der vorliegenden Beschreibung genannten Wertdokument kann es sich um eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Ausweiskarte, wie etwa eine Kreditkarte, eine Bankkarte, eine Barzahlungskarte, eine Berechtigungskarte, einen Personalausweis oder eine Passpersonalisierungsseite handeln.

Eine Betrachtung im Auflicht ist im Sinne dieser Erfindung eine Beleuchtung des Sicherheitselements von einer Seite und eine Betrachtung des Sicherheitselements von derselben Seite, bevorzugt bei einem Betrachtungswinkel des Sicherheitselements von ca. 90°. Eine Betrachtung im Auflicht liegt somit beispielsweise dann vor, wenn die Vorderseite des Sicherheitselements beleuchtet und auch betrachtet wird.

Ein betrachtungswinkelabhängiger Farbeindruck im Auflicht bedeutet, dass die Betrachtung des Sicherheitselements im Auflicht bei einem Betrachtungswinkel von ca. 90° zu einer bestimmten optisch wahrnehmbaren Farbe führt und bei einem Betrachtungswinkel von ca. 20° bis 40° zu einer weiteren optisch wahrnehmbaren Farbe führt.

Eine Betrachtung im Durchlicht ist im Sinne dieser Erfindung eine Beleuchtung eines Sicherheitselements von einer Seite und eine Betrachtung des Sicherheitselements von einer anderen Seite, insbesondere der gegenüberliegenden Seite. Eine Betrachtung im Durchlicht liegt somit beispielsweise dann vor, wenn die Rückseite des Sicherheitselements beleuchtet und die Vorderseite des Sicherheitselements betrachtet wird. Das Licht scheint somit durch das Sicherheitselement hindurch.

Das erfindungsgemäße Sicherheitselement kann z.B. als Patch bzw. Etikett, als (Endlos-)Streifen oder als (Endlos-)Faden vorliegen.

Das mit dem erfindungsgemäßen Sicherheitselement auszustattende Datenträgersubstrat des Datenträgers ist insbesondere ein Papiersubstrat oder ein Papier-ähnliches Substrat, ein Polymersubstrat, ein Papier/Folie/Papier-Verbundsubstrat oder ein Folie/Papier/Folie-Verbundsubstrat. Ein mit einem Fensterbereich versehenes Wertdokument oder Sicherheitspapier kann im Falle eines Papier-Substrats, eines Papier/Folie/Papier-Verbundsubstrats oder eines Folie/Papier/Folie-Verbundsubstrats z.B. mittels einer durchgehenden Aussparung innerhalb der Papierschicht(en) erzeugt werden. Alternativ kann die Papierschicht mittels einer geeigneten Flüssigkeit, z.B. mittels wässriger Schwefelsäurelösung, in einem bestimmten Bereich transparent gemacht werden. Im Falle eines auf einem transparenten Polymersubstrat basierenden Wertdokuments kann ein Fensterbereich z.B. mittels deckungsgleicher Aussparungen in den auf der Vorder- und Rückseite des Polymersubstrats aufgebrachten opaken Druckschichten erzeugt werden.

Die semitransparente Funktionsschicht weist bei der Betrachtung im Auflicht einerseits und bei der Betrachtung im Durchlicht andererseits unterschiedliche Farbtöne auf. Die beiden unterschiedlichen Farbtöne sind z.B. Komplementärfarben. Eine solche semitransparente Funktionsschicht beruht z.B. auf einem mehrschichtigen Aufbau mit zwei semitransparenten metallischen Schichten und einer zwischen den zwei semitransparenten metallischen Schichten angeordneten dielektrischen Schicht. Ein solcher mehrschichtiger Aufbau, der bei der Betrachtung im Auflicht goldfarben erscheint und bei der Betrachtung im Durchlicht einen blauen Farbton zeigt, ist z.B. aus der WO 2011/082761 A1 bekannt.

Die folgende Beschreibung bezieht sich insbesondere auf die Variante, wonach die beiden semitransparenten metallischen Schichten jeweils auf demselben Metall beruhen.

Geeignete mehrschichtige Aufbauten mit zwei semitransparenten metallischen Schichten und einer zwischen den zwei semitransparenten metallischen Schichten angeordneten dielektrischen Schicht haben typischerweise die folgende gegenständliche Beschaffenheit:
- die beiden semitransparenten metallischen Schichten werden bevorzugt von A1 oder Ag gewählt; die dielektrische Schicht ist insbesondere eine SiO₂-Schicht;
- im Falle, dass jede der beiden semitransparenten metallischen Schichten auf Al beruht, liegt die jeweilige bevorzugte Schichtdicke in einem Bereich von 5 nm bis 20 nm, insbesondere bevorzugt in einem Bereich von 10 nm bis 14 nm; die dielektrische SiO₂₋Schicht hat vorzugsweise eine Schichtdicke in einem Bereich von 50 nm bis 450 nm, weiter bevorzugt in einem Bereich von 80 nm bis 260 nm und insbesondere bevorzugt in einem Bereich von 210 nm bis 260 nm, wobei die Bereiche von 80 nm bis 100 nm und von 210 nm bis 240 nm speziell für die Bereitstellung eines Gold/Blau-Farbwechsels besonders bevorzugt werden;
- im Falle, dass jede der beiden semitransparenten metallischen Schichten auf Ag beruht, liegt die jeweilige bevorzugte Schichtdicke in einem Bereich von 15 nm bis 25 nm; die dielektrische SiO₂₋Schicht hat vorzugsweise eine Schichtdicke in einem Bereich von 50 nm bis 450 nm, weiter bevorzugt in einem Bereich von 80 nm bis 260 nm und insbesondere bevorzugt in einem Bereich von 210 nm bis 260 nm, wobei die Bereiche von 80 nm bis 100 nm und von 210 nm bis 240 nm speziell für die Bereitstellung eines Gold/Blau-Farbwechsels besonders bevorzugt werden.

Die oben genannten mehrschichtigen Schichtaufbauten ermöglichen nicht nur die Erzeugung einer semitransparenten Funktionsschicht, die bei Betrachtung im Auflicht goldfarben erscheint und bei der Betrachtung im Durchlicht einen blauen Farbton zeigt, sondern es können je nach Wahl der Schichtdicke insbesondere der dielektrischen Schicht weitere Farbwechsel erzeugt werden, z.B.
- im Auflicht Magenta, im Durchlicht Blau-Grün;
- im Auflicht Türkis, im Durchlicht Orange-Gelb;
- im Auflicht Gold, im Durchlicht Blau-Violett;
- im Auflicht Silber, im Durchlicht Violett.

Das erfindungsgemäße Sicherheitselement hat eine erste semitransparente Funktionsschicht mit einem mehrschichtigen Aufbau mit einer ersten semitransparenten metallischen Schicht, einer zweiten semitransparenten metallischen Schicht und einer zwischen der ersten und der zweiten semitransparenten metallischen Schicht angeordneten dielektrischen Schicht, wobei die semitransparente Funktionsschicht so beschaffen ist, dass die zweite semitransparente metallische Schicht mindestens teilweise in einer größeren Schichtdicke als die erste semitransparente metallische Schicht vorliegt. Es wird bevorzugt, dass die Schichtdicke der zweiten semitransparenten metallischen Schicht 1,5 bis 2 Mal so hoch wie die Schichtdicke der ersten semitransparenten metallischen Schicht ist. Auf diese Weise kann sichergestellt werden, dass der Betrachter bei der Betrachtung der Vorderseite im Auflicht an der Stelle, wo die zweite semitransparente metallische Schicht in einer größeren Schichtdicke als die erste semitransparente metallische Schicht vorliegt, auf Anhieb eine zweite visuell erkennbare Farbe wahrnimmt und ansonsten die erste visuell erkennbare Farbe wahrnimmt.

Gemäß einer bevorzugten Variante ist das erfindungsgemäße Sicherheitselement so beschaffen, dass das transparente Trägersubstrat neben der ersten semitransparenten Funktionsschicht noch eine zweite, drucktechnisch mittels einer Effektpigment-Zusammensetzung erhältliche semitransparente Funktionsschicht aufweist, wobei die zweite semitransparente Funktionsschicht bei der Betrachtung im Auflicht, sowohl von der Rückseite, als auch von der Vorderseite her in der ersten, visuell erkennbare Farbe erscheint und bei der Betrachtung im Durchlicht, sowohl von der Rückseite, als auch von der Vorderseite her in der dritten, visuell erkennbaren Farbe erscheint.

Druckschichten auf Basis einer Effektpigment-Zusammensetzung, die bei der Betrachtung im Auflicht eine andere Farbe wie bei der Betrachtung im Durchlicht zeigt, insbesondere einen Gold/Blau-Farbwechsel, einen Gold/Violett-Farbwechsel, einen Grün-Gold/Magenta-Farbwechsel, einen Violett/Grün-Farbwechsel oder einen Silber/Opak-Farbwechsel, werden z.B. in der WO 2011/064162 A2 beschrieben. Die Pigmente weisen bevorzugt von Ende-zu-Ende eine längste Abmessung ("longest dimension of edge length") in einem Bereich von 15 nm bis 1000 nm auf und beruhen auf einem Übergangsmetall, das von der Gruppe bestehend aus Cu, Ag, Au, Zn, Cd, Ti, Cr, Mn, Fe, Co, Ni, Ru, Rh, Pd, Os, Ir und Pt gewählt ist. Das Übergangsmetall ist bevorzugt Ag. Das Aspektverhältnis (d.h. das Verhältnis der längsten Abmessung von Ende-zu-Ende bezogen auf die Dicke) ist vorzugsweise mindestens 1,5, insbesondere in einem Bereich von 1,5 bis 300. Das Verhältnis des Bindemittels zu Metallpigment ist vorzugsweise unterhalb von 10:1, insbesondere unterhalb 5:1. In Abhängigkeit von der Wahl des Aspektverhältnisses des Pigments, seiner längsten Abmessung von Ende-zu-Ende und der Einstellung des Pigment/Bindemittel-Verhältnisses lässt sich die Farbe bei Betrachtung der Druckschicht in Transmission und die Farbe bei Betrachtung in Reflexion einstellen (z.B. Blau in Transmission und Silber, Gold, Bronze, Kupfer oder Violett in Reflexion; darüber hinaus auch Violett, Magenta, Pink, Grün oder Braun in Transmission und verschiedenen Farben in Reflexion, die von der Wahl des Pigment/Bindemittel-Verhältnisses abhängen). Farben mit Gold/Blau-Farbwechsel zwischen Reflexion und Transmission (anders gesagt, zwischen Auflicht- und Durchlicht-Betrachtung) sind z.B. in den Beispielen 1, 2 und 3 in der Tabelle 1 der WO 2011/064162 A2 genannt. Des Weiteren zeigt Beispiel 4 eine Farbe mit Gold/Violett-Farbwechsel, Beispiel 5 eine Farbe mit Grün-Gold/Magenta-Farbwechsel, Beispiel 7 eine Farbe mit Violett/Grün-Farbwechsel und Beispiel 8 eine Farbe mit Silber/ Opak-Farbwechsel.

Gemäß einer vorteilhaften Variante (A) weist das erfindungsgemäße Sicherheitselement die folgende Schichtenfolge auf:
a) transparentes Trägersubstrat, z.B. Polyethylenterephthalat(PET)-Folie;
b) gegebenenfalls eine Prägelackschicht, die insbesondere eine diffraktive Struktur bildende Reliefstruktur und/oder eine Mikrospiegelanordnung bildende Reliefstruktur aufweist;
c) eine erste semitransparente metallischen Schicht, z.B. Aluminium;
d) eine dielektrischen Schicht, z.B. SiO₂;
e) eine zweite semitransparente metallische Schicht, z.B. Aluminium, die mindestens teilweise in einer größeren Schichtdicke als die der ersten semitransparenten metallischen Schicht vorliegt.
f) gegebenenfalls eine Klebschicht, z.B. eine Heißsiegelbeschichtung, die für das Verkleben des Sicherheitselements mit einem Datenträger, z.B. einem Wertdokument, geeignet ist.

Gemäß einer weiteren, vorteilhaften Variante (B) weist das erfindungsgemäße Sicherheitselement die folgende Schichtenfolge auf:
A) transparentes Trägersubstrat, z.B. Polyethylenterephthalat(PET)-Folie;
B) gegebenenfalls eine Prägelackschicht, die insbesondere eine diffraktive Struktur bildende Reliefstruktur und/oder eine Mikrospiegelanordnung bildende Reliefstruktur aufweist;
sowohl C1) eine erste semitransparente Funktionsschicht, als auch C2) eine zweite semitransparente Funktionsschicht in Nebeneinanderstellung, d.h. die erste und die zweite semitransparente Funktionsschicht können insbesondere in Angrenzung zueinander oder voneinander beabstandet angeordnet sein, wobei
   - die erste semitransparente Funktionsschicht die folgenden Schichten aufweist:
C1a) eine erste semitransparente metallische Schicht, z.B. Aluminium;
C1b) eine dielektrischen Schicht, z.B. SiO₂;
C1c) eine zweite semitransparente metallische Schicht, z.B. Aluminium, die in einer größeren Schichtdicke als die der ersten semitransparenten metallischen Schicht vorliegt; und
   - die zweite semitransparente Funktionsschicht C2) drucktechnisch mittels der oben beschriebenen, aus der WO 2011/064162 A2 bekannten Effektpigment-Zusammensetzung erhältlich ist;
D) gegebenenfalls eine Klebschicht, z.B. eine Heißsiegelbeschichtung, die für das Verkleben des Sicherheitselements mit einem Datenträger, z.B. einem Wertdokument, geeignet ist.

Die in den obigen Varianten genannte erste semitransparente Funktionsschicht kann alternativ ein Ag/SiO₂/Ag-Aufbau anstelle eines Al/ SiO₂/Al-Aufbaus sein.

Darüber hinaus kann die Reihenfolge der Schichten geändert werden. Z.B. kann zunächst die semitransparente metallische Schicht hoher Schichtdicke auf dem Trägersubstrat angeordnet werden, gefolgt von der dielektrischen Schicht und schließlich der weiteren metallischen Schicht geringer Schichtdicke.

Die folgende Beschreibung bezieht sich insbesondere auf die Variante, wonach die beiden semitransparenten metallischen Schichten auf unterschiedlichen Metallen beruhen.

Geeignete mehrschichtige Aufbauten mit zwei semitransparenten metallischen Schichten und einer zwischen den zwei semitransparenten metallischen Schichten angeordneten dielektrischen Schicht haben typischerweise die folgende gegenständliche Beschaffenheit:
- die eine semitransparente metallische Schicht, die bezogen auf die weitere semitransparente metallische Schicht eine höhere Schichtdicke aufweist, wird bevorzugt von A1 oder Ag gewählt, insbesondere bevorzugt wird eine Al-Schicht; die dielektrische Schicht ist insbesondere eine SiO₂₋Schicht;
- die weitere semitransparente metallische Schicht ist vorzugsweise eine Cr-Schicht;
- im Falle, dass die eine semitransparente metallische Schicht auf Al beruht, liegt die bevorzugte Schichtdicke in einem Bereich von 5 nm bis 15 nm; die dielektrische SiO₂₋Schicht hat vorzugsweise eine Schichtdicke in einem Bereich von 50 nm bis 700 nm; die Cr-Schicht hat eine bevorzugte Schichtdicke in einem Bereich von 3 nm bis 7 nm, insbesondere bevorzugt eine Schichtdicke von ca. 5 nm.

Dadurch, dass die beiden semitransparenten metallischen Schichten auf unterschiedlichen Metallen basieren, bevorzugt Al und Cr, weist der Schichtauf bau bei der Betrachtung der Vorderseite im Auflicht (d.h. 90°) einerseits, und bei der Betrachtung der Rückseite im Auflicht (d.h. 90°) andererseits unterschiedliche Farben auf. Zusätzlich hat der Schichtaufbau bei der Betrachtung im Durchlicht eine weitere Farbe. Darüber hinaus zeigt der Schichtaufbau bei der Betrachtung der Vorderseite und/oder der Rückseite im Auflicht einen Farbeindruck, der betrachtungswinkelabhängig ist.

Ein Dreischichtaufbau Al (ca. 12nm) / SiO₂ (ca. 220nm) / Cr (ca. 5 nm) beispielsweise führt zu den folgenden Farbeindrücken:
- Seite 1 im Auflicht bei einem Betrachtungswinkel von etwa 90°: Blau;
- Seite 1 im Auflicht bei einem Betrachtungswinkel von etwa 20° bis 40°: RotBraun;
- Seite 2 im Auflicht: Gold (unabhängig vom Betrachtungswinkel);
- Seite 1 und Seite 2 bei der Betrachtung im Durchlicht: Lila.

Durch Variation der Schichtdicke der dielektrischen Schicht lassen sich die Farbeindrücke in einfacher Weise ändern, z.B.:
- Seite 1 im Auflicht bei einem Betrachtungswinkel von etwa 90°: Grün;
- Seite 1 im Auflicht bei einem Betrachtungswinkel von etwa 20° bis 40°: Blau-Violett;
- Seite 2 im Auflicht bei einem Betrachtungswinkel von 90°: Magenta;
- Seite 2 im Auflicht bei einem Betrachtungswinkel von etwa 20° bis 40°: Gold;
- Seite 1 und Seite 2 bei der Betrachtung im Durchlicht: Grün.

Gemäß einer vorteilhaften Variante weist das obige Sicherheitselement die folgende Schichtenfolge auf:
a) transparentes Trägersubstrat, z.B. Polyethylenterephthalat(PET)-Folie;
b) gegebenenfalls eine Prägelackschicht, die insbesondere eine diffraktive Struktur bildende Reliefstruktur und/oder eine Mikrospiegelanordnung bildende Reliefstruktur aufweist;
c) eine semitransparente metallische Schicht, z.B. Aluminium oder Silber, bevorzugt Aluminium, die bezogen auf die weitere semitransparente metallische Schicht eine größere Schichtdicke aufweist;
d) eine dielektrischen Schicht, z.B. SiO₂;
e) eine weitere semitransparente metallische Schicht, z.B. Cr;
f) gegebenenfalls eine Klebschicht, z.B. eine Heißsiegelbeschichtung, die für das Verkleben des Sicherheitselements mit einem Datenträger, z.B. einem Wertdokument, geeignet ist.

Alternativ zum obigen Schichtaufbau kann die Schichtenfolge auch a, b, e, d, c, f sein, d.h. die Al-Schicht (bzw. Ag-Schicht) und die Cr-Schicht liegen in miteinander getauschter Form vor.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Figur 1: ein erfindungsgemäßes Sicherheitselement;
- Figur 2: ein weiteres erfindungsgemäßes Sicherheitselement;
- Figur 3: noch ein weiteres erfindungsgemäßes Sicherheitselement.

Fig. 1 zeigt ein Wertdokument, nämlich eine Banknote, mit einem Fensterbereich und einem im Fensterbereich auf das Wertdokumentsubstrat aufgebrachten erfindungsgemäßen Sicherheitselement. Der Fensterbereich des Wertdokuments wird durch eine z.B. mittels Stanzen erzeugten Aussparung 2 in der Papierschicht 1 gebildet. Das Sicherheitselement weist die folgenden Schichten auf:
a) ein Trägersubstrat 7, z.B. eine PET(Polyethylenterephthalat)-Folie;
b) eine Aluminium-Metallisierung 6 mit vergleichsweise geringer Schichtdicke, z.B. 5 bis 15 Nanometer;
c) eine SiO₂₋Schicht 5 mit einer Schichtdicke z.B. von 210 bis 240 Nanometer;
d) eine Aluminium-Metallisierung 4 mit vergleichsweise hoher Schichtdicke, z.B. 15 bis 30 Nanometer;
e) eine Klebschicht 3, z.B. eine Heißsiegelbeschichtung.

Die Aluminium-Metallisierung 4 mit vergleichsweise hoher Schichtdicke repräsentiert die Vorderseite der die Schichten 4, 5, und 6 umfassenden semitransparenten Funktionsschicht. Die Aluminium-Metallisierung 6 mit vergleichsweise geringer Schichtdicke repräsentiert die Rückseite der die Schichten 4, 5, und 6 umfassenden semitransparenten Funktionsschicht.

Der Blockpfeil 8 zeigt die Betrachtung der Vorderseite des Sicherheitselements. Der Betrachter nimmt das Sicherheitselement bei Betrachtung der Vorderseite des Sicherheitselements im Auflicht in silberner Farbe wahr.

Der Blockpfeil 9 zeigt die Betrachtung der Rückseite des Sicherheitselements. Der Betrachter nimmt das Sicherheitselement bei Betrachtung der Rückseite des Sicherheitselements im Auflicht in goldener Farbe wahr.

Das Sicherheitselement erscheint bei der Betrachtung im Durchlicht, sowohl von der Vorderseite, als auch von der Rückseite her, in der Farbe Blau.

Das in der Figur 1 gezeigte, die Schichten 3 bis 7 umfassende Sicherheitselement kann zusätzlich zwischen der Aluminium-Metallisierung 6 und dem Trägersubstrat 7 eine Prägelackschicht, z.B. einen UV-Lack, aufweisen, die insbesondere eine diffraktive Struktur bildende Reliefstruktur und/oder eine Mikrospiegelanordnung bildende Reliefstruktur enthält.

Figur 2 zeigt ein erfindungsgemäßes Sicherheitselement gemäß einem weiteren Ausführungsbeispiel. Das Sicherheitselement weist die folgenden Schichten auf:
a) ein Trägersubstrat 10, z.B. eine PET(Polyethylenterephthalat)-Folie;
b) eine Aluminium-Metallisierung 11 mit einer Schichtdicke z.B. von 5 bis 15 Nanometer;
c) eine SiO₂₋Schicht 12 mit einer Schichtdicke z.B. von 210 bis 240 Nanometer;
d) eine Aluminium-Metallisierung 13 mit der gleichen Schichtdicke wie die Aluminium-Metallisierung 11;
e) eine weitere Aluminium-Metallisierung 14 mit einer Schichtdicke z.B. von 5 bis 15 Nanometer.

Die Aluminium-Metallisierungen 13 und 14, die zusammen eine Metallisierung mit vergleichsweise hoher Schichtdicke bilden, repräsentieren die Vorderseite der die Schichten 11,12,13 und 14 umfassenden semitransparenten Funktionsschicht. Die Aluminium-Metallisierung 11 repräsentiert die Rückseite der die Schichten 11,12,13 und 14 umfassenden semitransparenten Funktionsschicht.

Die Blockpfeile 15 und 16 zeigen die Betrachtung der Vorderseite des Sicherheitselements. Der Betrachter nimmt das Sicherheitselement bei Betrachtung der Vorderseite des Sicherheitselements im Auflicht an der Stelle des Blockpfeils 15 in silberner Farbe wahr. Des Weiteren nimmt der Betrachter das Sicherheitselement bei Betrachtung der Vorderseite des Sicherheitselements im Auflicht an der Stelle des Blockpfeils 16 in goldener Farbe wahr.

Die Blockpfeile 17 und 18 zeigen die Betrachtung der Rückseite des Sicherheitselements. Der Betrachter nimmt das Sicherheitselement bei Betrachtung der Rückseite des Sicherheitselements im Auflicht sowohl an der Stelle des Blockpfeils 17, als auch an der Stelle des Blockpfeils 18 in goldener Farbe wahr.

Das Sicherheitselement erscheint bei der Betrachtung im Durchlicht, sowohl von der Vorderseite, als auch von der Rückseite her, in der Farbe Blau, und zwar an allen Stellen der Blockpfeile 15,16,17 und 18.

Das Sicherheitselement kann oberhalb der Aluminium-Metallisierungen 13 und 14 eine Klebschicht, insbesondere eine Heißsiegelbeschichtung, für das Verkleben des Sicherheitselements mit einem Wertdokumentsubstrat aufweisen.

Des Weiteren kann das in der Figur 2 gezeigte, die Schichten 10 bis 14 umfassende Sicherheitselement zusätzlich zwischen der Aluminium-Metallisierung 11 und dem Trägersubstrat 10 eine Prägelackschicht, z.B. einen UV-Lack, aufweisen, die insbesondere eine diffraktive Struktur bildende Reliefstruktur und/oder eine Mikrospiegelanordnung bildende Reliefstruktur enthält.

Figur 3 zeigt ein erfindungsgemäßes Sicherheitselement gemäß einem weiteren Ausführungsbeispiel, das die folgende Schichtenfolge aufweist:
A) ein transparentes Trägersubstrat 19, z.B. eine Polyethylenterephthalat(PET)-Folie;
sowohl B1) eine die Schichten 20, 21 und 22 umfassende erste semitransparente Funktionsschicht, als auch B2) eine die Schicht 23 umfassende zweite semitransparente Funktionsschicht in Nebeneinanderstellung, d.h. im vorliegenden Fall in Angrenzung zueinander angeordnet sein, wobei
   - die erste semitransparente Funktionsschicht die folgenden Schichten aufweist:
B1a) eine vergleichsweise dünne Aluminium-Metallisierung 20 mit einer Schichtdicke z.B. von 5 bis 15 Nanometer;
B1b) eine SiO₂₋Schicht 21 mit einer Schichtdicke z.B. von 210 bis 240 Nanometer;
B1c) eine vergleichsweise dicke Aluminium-Metallisierung 22 mit einer Schichtdicke z.B. von 15 bis 30 Nanometer; und
   - die zweite semitransparente Funktionsschicht B2) drucktechnisch mittels der oben beschriebenen, aus der WO 2011/064162 A2 bekannten Effektpigment-Zusammensetzung erhältlich ist und im Auflicht Gold und im Durchlicht Blau erscheint.

Die Aluminium-Metallisierung 22 repräsentiert die Vorderseite des Sicherheitselements. Die Aluminium-Metallisierung 20 repräsentiert die Rückseite des Sicherheitselements.

Die Blockpfeile 24 und 25 zeigen die Betrachtung der Vorderseite des Sicherheitselements. Der Betrachter nimmt das Sicherheitselement bei Betrachtung der Vorderseite des Sicherheitselements im Auflicht an der Stelle des Blockpfeils 24 in silberner Farbe wahr. Des Weiteren nimmt der Betrachter das Sicherheitselement bei Betrachtung der Vorderseite des Sicherheitselements im Auflicht an der Stelle des Blockpfeils 25 in goldener Farbe wahr.

Die Blockpfeile 26 und 27 zeigen die Betrachtung der Rückseite des Sicherheitselements. Der Betrachter nimmt das Sicherheitselement bei Betrachtung der Rückseite des Sicherheitselements im Auflicht sowohl an der Stelle des Blockpfeils 26, als auch an der Stelle des Blockpfeils 27 in goldener Farbe wahr.

Das Sicherheitselement kann oberhalb der Aluminium-Metallisierung 22 und der Effektpigmentschicht 23 eine Klebschicht, insbesondere eine Heißsiegelbeschichtung, für das Verkleben des Sicherheitselements mit einem Wertdokumentsubstrat aufweisen.

Des Weiteren kann das in der Figur 3 gezeigte Sicherheitselement zusätzlich zwischen der Aluminium-Metallisierung 20 und/oder der Effektpigmentschicht 23 einerseits, und dem Trägersubstrat 19 andererseits eine Prägelackschicht, z.B. einen UV-Lack, aufweisen, die insbesondere eine diffraktive Struktur bildende Reliefstruktur und/oder eine Mikrospiegelanordnung bildende Reliefstruktur enthält.

In den obigen Ausführungsbeispielen wurde Aluminium zur Erzeugung der semitransparenten metallischen Schicht gewählt. Anstelle von Aluminium könnte z.B. Silber verwendet werden.

## Patentansprüche

1. Sicherheitselement zur Absicherung von Wertdokumenten, umfassend ein transparentes Trägersubstrat (7; 10; 19) und eine erste semitransparente Funktionsschicht, die bei der Betrachtung im Auflicht einerseits und bei der Betrachtung im Durchlicht andererseits unterschiedliche Farbtöne aufweist und einen mehrschichtigen Aufbau mit einer ersten semitransparenten metallischen Schicht (6; 11; 20), einer zweiten semitransparenten metallischen Schicht (4; 13,14; 22) und einer zwischen der ersten und der zweiten semitransparenten metallischen Schicht angeordneten dielektrischen Schicht (5; 12; 21) aufweist, wobei die zweite semitransparente metallische Schicht (4; 13, 14; 22) mindestens teilweise in einer größeren Schichtdicke als die der ersten semitransparenten metallischen Schicht (6; 11; 20) vorliegt, **dadurch gekennzeichnet, dass** die zweite semitransparente metallische Schicht (4; 13, 14; 22) die Vorderseite der semitransparenten Funktionsschicht definiert und die erste semitransparente metallische Schicht die Rückseite der semitransparenten Funktionsschicht definiert und die semitransparente Funktionsschicht
- bei der Betrachtung der Rückseite im Auflicht eine erste, visuell erkennbare Farbe aufweist;
- bei der Betrachtung der Vorderseite im Auflicht an der Stelle, wo die zweite semitransparente metallische Schicht (4; 13,14; 22) in einer größeren Schichtdicke als die erste semitransparente metallische Schicht (6; 11; 20) vorliegt, eine zweite visuell erkennbare Farbe aufweist und ansonsten die erste visuell erkennbare Farbe aufweist;
- bei der Betrachtung sowohl der Vorderseite im Durchlicht, als auch der Rückseite im Durchlicht eine dritte, visuell erkennbare Farbe aufweist.

2. Sicherheitselement nach Anspruch 1, wobei sowohl die erste semitransparente metallische Schicht (6; 11; 20) als auch die zweite semitransparente metallische Schicht (4; 13, 14; 22) auf demselben Metall basieren.

3. Sicherheitselement nach Anspruch 1 oder 2, wobei das Sicherheitselement in der Reihenfolge den folgenden Schichtaufbau aufweist:
- transparentes Trägersubstrat (7; 10; 19);
- erste semitransparente metallische Schicht (6; 11; 20);
- dielektrische Schicht (5; 12; 21);
- zweite semitransparente metallische Schicht (4; 13,14; 22), die mindestens teilweise in einer größeren Schichtdicke als die der ersten semitransparenten metallischen Schicht (6; 11; 20) vorliegt;
oder das Sicherheitselement in der Reihenfolge den folgenden Schichtaufbau aufweist:
- transparentes Trägersubstrat (7; 10; 19);
- zweite semitransparente metallische Schicht (4; 13,14; 22), die mindestens teilweise in einer größeren Schichtdicke als die der ersten semitransparenten metallischen Schicht (6; 11; 20) vorliegt;
- dielektrische Schicht (5; 12; 21);
- erste semitransparente metallische Schicht (4; 13,14; 22).

4. Sicherheitselement nach einem der Ansprüche 1 bis 3, wobei die beiden semitransparenten metallischen Schichten von Al oder Ag gewählt sind und die dielektrische Schicht (5; 12; 21) eine SiO₂₋Schicht ist und die visuell erkennbaren Farben bevorzugt die folgenden Farben sind:
- die erste visuell erkennbare Farbe ist Gold;
- die zweite visuell erkennbare Farbe ist Silber;
- die dritte visuell erkennbare Farbe ist Blau.

5. Sicherheitselement nach einem der Ansprüche 1 bis 4, wobei die erste semitransparente Funktionsschicht mit mehrschichtigem Aufbau so beschaffen ist, dass die erste semitransparente metallische Schicht (6; 11; 20) und die dielektrische Schicht jeweils in einer einheitlichen Schichtdicke vorliegen und die zweite semitransparente metallische Schicht (4; 13,14; 22) in ersten Bereichen dieselbe Schichtdicke wie die erste semitransparente metallische Schicht (6; 11; 20) aufweist und in zweiten Bereichen eine größere Schichtdicke als die der ersten semitransparenten metallischen Schicht (6; 11; 20) aufweist.

6. Sicherheitselement nach Anspruch 5, wobei das Sicherheitselement
- bei der Betrachtung der Rückseite im Auflicht goldfarben erscheint;
- bei der Betrachtung der Vorderseite im Auflicht in den ersten Bereichen goldfarben und in den zweiten Bereichen silbern erscheint;
- bei der Betrachtung sowohl der Vorderseite im Durchlicht, als auch der Rückseite im Durchlicht bläulich erscheint.

7. Sicherheitselement nach einem der Ansprüche 1 bis 6, wobei das transparentes Trägersubstrat (7; 10; 19) des Sicherheitselements neben der ersten semitransparente Funktionsschicht noch eine zweite, drucktechnisch mittels einer Effektpigment-Zusammensetzung erhältliche semitransparente Funktionsschicht (23) aufweist, wobei die zweite semitransparente Funktionsschicht (23) bei der Betrachtung im Auflicht, sowohl von der Rückseite, als auch von der Vorderseite her in der ersten, visuell erkennbare Farbe erscheint und bei der Betrachtung im Durchlicht, sowohl von der Rückseite, als auch von der Vorderseite her in der dritten, visuell erkennbaren Farbe erscheint.

8. Sicherheitselement nach Anspruch 7, wobei die zweite semitransparente Funktionsschicht (23) bei der Betrachtung im Auflicht, sowohl von der Rückseite, als auch von der Vorderseite her goldfarben erscheint und bei der Betrachtung im Durchlicht, sowohl von der Rückseite, als auch von der Vorderseite her, bläulich erscheint.

9. Sicherheitselement nach Anspruch 1, wobei das Metall der ersten semitransparenten metallischen Schicht (6; 11; 20) und das Metall der zweiten semitransparenten metallischen Schicht (4; 13, 14; 22) unterschiedliche Metalle sind.

10. Sicherheitselement nach Anspruch 9, wobei das Sicherheitselement in der Reihenfolge den folgenden Schichtaufbau aufweist:
- transparentes Trägersubstrat (7; 10; 19);
- erste semitransparente metallische Schicht (6; 11; 20);
- dielektrische Schicht (5; 12; 21);
- zweite semitransparente metallische Schicht (4; 13,14; 22), die mindestens teilweise in einer größeren Schichtdicke als die der ersten semitransparenten metallischen Schicht (6; 11; 20) vorliegt;
oder das Sicherheitselement in der Reihenfolge den folgenden Schichtaufbau aufweist:
- transparentes Trägersubstrat (7; 10; 19);
- zweite semitransparente metallische Schicht (4; 13,14; 22), die mindestens teilweise in einer größeren Schichtdicke als die der ersten semitransparenten metallischen Schicht (6; 11; 20) vorliegt;
- dielektrische Schicht (5; 12; 21);
- erste semitransparente metallische Schicht (6; 11; 20).

11. Sicherheitselement nach Anspruch 9 oder 10, wobei die zweite semitransparente metallische Schicht (4; 13,14; 22) die Vorderseite der semitransparenten Funktionsschicht definiert und die erste semitransparente metallische Schicht (6; 11; 20) die Rückseite der semitransparenten Funktionsschicht definiert und die semitransparente Funktionsschicht
- bei der Betrachtung der Rückseite im Auflicht eine erste, visuell erkennbare Farbe aufweist;
- bei der Betrachtung der Vorderseite im Auflicht eine zweite visuell erkennbare Farbe aufweist;
- bei der Betrachtung sowohl der Vorderseite im Durchlicht, als auch der Rückseite im Durchlicht eine dritte, visuell erkennbare Farbe aufweist; und
- bei der Betrachtung der Rückseite und/oder bei der Betrachtung der Vorderseite im Auflicht einen betrachtungswinkelabhängigen Farbeindruck aufweist.

12. Sicherheitselement nach Anspruch 9, 10 oder 11, wobei die eine semitransparente metallische Schicht von Al oder Ag gewählt ist, die weitere semitransparente metallische Schicht eine Cr-Schicht ist und die dielektrische Schicht eine SiO₂₋Schicht ist, wobei die Schichtdicke der Al- bzw. Ag-Schicht mindestens teilweise 1,25 bis 3 Mal, insbesondere bevorzugt 1,5 bis 2 Mal, so hoch wie die Schichtdicke der Cr-Schicht ist.

13. Sicherheitselement nach Anspruch 12, wobei die eine semitransparente metallische Schicht eine Al-Schicht ist, die weitere semitransparente metallische Schicht eine Cr-Schicht ist und die dielektrische Schicht eine SiO₂-Schicht ist.

14. Sicherheitselement nach einem der Ansprüche 1 bis 13, wobei das Sicherheitselement ein (Endlos-)Streifen, ein (Endlos-)Faden oder ein Patch bzw. Etikett ist.

15. Sicherheitselement nach einem der Ansprüche 1 bis 14, wobei zwischen dem transparenten Trägersubstrat (7; 10; 19) und der semitransparenten Funktionsschicht eine Prägelackschicht vorliegt, die insbesondere eine diffraktive Struktur bildende Reliefstruktur und/oder eine Mikrospiegelanordnung bildende Reliefstruktur aufweist.

16. Datenträger mit einem Sicherheitselement nach einem der Ansprüche 1 bis 15.

17. Datenträger nach Anspruch 16, wobei der Datenträger ein Wertdokument, wie etwa eine Banknote, insbesondere eine Papierbanknote, Polymerbanknote oder Folienverbundbanknote, oder Ausweiskarte ist.

18. Datenträger nach Anspruch 16 oder 17, wobei das Sicherheitselement oberhalb eines im Datenträgersubstrat (1) gebildeten Fensterbereichs (2) angeordnet ist.

19. Verfahren zum Herstellen eines Sicherheitselements nach einem der Ansprüche 1 bis 15 zur Absicherung von Wertdokumenten, umfassend ein transparentes Trägersubstrat (7; 10; 19) und eine erste semitransparente Funktionsschicht, die bei der Betrachtung im Auflicht einerseits und bei der Betrachtung im Durchlicht andererseits unterschiedliche Farbtöne aufweist und einen mehrschichtigen Aufbau mit einer ersten semitransparenten metallischen Schicht (6; 11; 20), einer zweiten semitransparenten metallischen Schicht (4; 13, 14; 22) und einer zwischen der ersten und der zweiten semitransparenten metallischen Schicht angeordneten dielektrischen Schicht aufweist, wobei die zweite semitransparente metallische Schicht (4; 13, 14; 22) mindestens teilweise in einer größeren Schichtdicke als die der ersten semitransparenten metallischen Schicht (6; 11; 20) vorliegt, und wobei die zweite semitransparente metallische Schicht die Vorderseite der semitransparenten Funktionsschicht definiert und die erste semitransparente metallische Schicht die Rückseite der semitransparenten Funktionsschicht definiert und die semitransparente Funktionsschicht
- bei der Betrachtung der Rückseite im Auflicht eine erste, visuell erkennbare Farbe aufweist;
- bei der Betrachtung der Vorderseite im Auflicht an der Stelle, wo die zweite semitransparente metallische Schicht in einer größeren Schichtdicke als die erste semitransparente metallische Schicht vorliegt, eine zweite visuell erkennbare Farbe aufweist und ansonsten die erste visuell erkennbare Farbe aufweist;
- bei der Betrachtung sowohl der Vorderseite im Durchlicht, als auch der Rückseite im Durchlicht eine dritte, visuell erkennbare Farbe aufweist, wobei das Verfahren die folgenden Schritte umfasst:
a) das Bereitstellen eines transparenten Trägersubstrats;
c) das vollflächige Aufbringen eines mehrschichtigen Aufbau mit einer ersten semitransparenten metallischen Schicht (6; 11; 20), einer zweiten semitransparenten metallischen Schicht (4; 13, 14; 22) und einer zwischen der ersten und der zweiten semitransparenten metallischen Schicht angeordneten dielektrischen Schicht;
d) das teilweise Aufdrucken einer löslichen Waschfarbe auf die zuletzt aufgebrachte zweite semitransparente metallische Schicht (4; 13, 14; 22);
e) das vollflächige Aufbringen einer weiteren, semitransparenten Metallisierung;
f) das Abwaschen der Waschfarbe zusammen mit dem oberhalb der Waschfarbe erzeugten Bereich der im Schritt e) aufgebrachten semitransparenten Metallisierung.

20. Verfahren nach Anspruch 19, wobei das Verfahren zwischen dem Schritt
a) und dem Schritt c) zusätzlich den folgenden Schritt b) umfasst:
b) das Versehen des transparenten Trägersubstrats mit einer Prägelackschicht, die insbesondere eine diffraktive Struktur bildende Reliefstruktur und/oder eine Mikrospiegelanordnung bildende Reliefstruktur aufweist.

## Claims

1. A security element for safeguarding value documents, comprising a transparent carrier substrate (7; 10; 19) and a first semitransparent functional layer which, upon viewing in incident light on the one hand and upon viewing in transmitted light on the other hand, has different color tones, and has a multilayer structure with a first semitransparent metallic layer (6; 11; 20), a second semitransparent metallic layer (4; 13, 14; 22) and a dielectric layer (5; 12; 21) arranged between the first and the second semitransparent metallic layer, wherein the second semitransparent metallic layer (4; 13, 14; 22) is present at least partly in a greater layer thickness than that of the first semitransparent metallic layer (6; 11; 20), **characterized in that** the second semitransparent metallic layer (4; 13, 14; 22) defines the front side of the semitransparent functional layer and the first semitransparent metallic layer defines the back side of the semitransparent functional layer, and the semitransparent functional layer
- upon viewing the back side in incident light has a first visually recognizable color;
- upon viewing the front side in incident light at the place where the second semitransparent metallic layer (4; 13, 14; 22) is present in a greater layer thickness than the first semitransparent metallic layer (6; 11; 20), has a second visually recognizable color and otherwise has the first visually recognizable color;
- upon viewing the front side in transmitted light as well as the back side in transmitted light, has a third visually recognizable color.

2. The security element according to claim 1, wherein the first semitransparent metallic layer (6; 11; 20) and the second semitransparent metallic layer (4; 13, 14; 22) are both based on the same metal.

3. The security element according to claim 1 or 2, wherein the security element has the following layer structure in the order:
- transparent carrier substrate (7; 10; 19);
- first semitransparent metallic layer (6; 11; 20);
- dielectric layer (5; 12; 21);
- second semitransparent metallic layer (4; 13, 14; 22), which is present at least partly in a greater layer thickness than that of the first semitransparent metallic layer (6; 11; 20);
or the security element has the following layer structure in the order:
- transparent carrier substrate (7; 10; 19);
- second semitransparent metallic layer (4; 13, 14; 22), which is present at least partly in a greater layer thickness than that of the first semitransparent metallic layer (6; 11; 20);
- dielectric layer (5; 12; 21);
- first semitransparent metallic layer (4; 13, 14; 22).

4. The security element according to any of claims 1 to 3, wherein both semitransparent metallic layers are chosen from Al or Ag and the dielectric layer (5; 12; 21) is a SiO₂ layer and the visually recognizable colors are preferably the following colors:
- the first visually recognizable color is gold;
- the second visually recognizable color is silver;
- the third visually recognizable color is blue.

5. The security element according to any of claims 1 to 4, wherein the first semitransparent functional layer having a multilayer structure is constituted such that the first semitransparent metallic layer (6; 11; 20) and the dielectric layer respectively have a uniform layer thickness and the second semitransparent metallic layer (4; 13, 14; 22) in first regions has the same layer thickness as the first semitransparent metallic layer (6; 11; 20) and in second regions has a greater layer thickness than that of the first semitransparent metallic layer (6; 11; 20).

6. The security element according to claim 5, wherein the security element
- upon viewing the back side in incident light appears gold-colored;
- upon viewing the front side in incident light appears gold-colored in the first regions and silver in the second regions;
- upon viewing the front side in transmitted light as well as the back side in transmitted light, appears bluish.

7. The security element according to any of claims 1 to 6, wherein the transparent carrier substrate (7; 10; 19) of the security element has, besides the first semitransparent functional layer, a second semitransparent functional layer (23) obtainable by printing technology by means of an effect pigment composition, wherein the second semitransparent functional layer (23), upon viewing in incident light, from the back side as well as from the front side, appears in the first visually recognizable color and, upon viewing in transmitted light, from the back side as well as from the front side, appears in the third visually recognizable color.

8. The security element according to claim 7, wherein the second semitransparent functional layer (23), upon viewing in incident light, from the back side as well as from the front side, appears gold-colored and, upon viewing in transmitted light, from the back side as well as from the front side, appears bluish.

9. The security element according to claim 1, wherein the metal of the first semitransparent metallic layer (6; 11; 20) and the metal of the second semitransparent metallic layer (4, 13; 14; 22) are different metals.

10. The security element according to claim 9, wherein the security element has the following layer structure in the order:
- transparent carrier substrate (7; 10; 19);
- first semitransparent metallic layer (6; 11; 20);
- dielectric layer (5; 12; 21);
- second semitransparent metallic layer (4; 13, 14; 22), which is present at least partly in a greater layer thickness than that of the first semitransparent metallic layer (6; 11; 20);
or the security element has the following layer structure in the order:
- transparent carrier substrate (7; 10; 19);
- second semitransparent metallic layer (4; 13, 14; 22), which is present at least partly in a greater layer thickness than that of the first semitransparent metallic layer (6; 11; 20);
- dielectric layer (5; 12; 21);
- first semitransparent metallic layer (6; 11; 20).

11. The security element according to claim 9 or 10, wherein the second semitransparent metallic layer (4; 13, 14; 22) defines the front side of the semitransparent functional layer and the first semitransparent metallic layer (6; 11; 20) defines the back side of the semitransparent functional layer, and the semitransparent functional layer
- upon viewing the back side in incident light has a first visually recognizable color;
- upon viewing the front side in incident light has a second visually recognizable color;
- upon viewing the front side in transmitted light as well as the back side in transmitted light, has a third visually recognizable color; and
- upon viewing the back side and/or upon viewing the front side in incident light has a viewing angle-dependent color impression.

12. The security element according to claim 9, 10 or 11, wherein the one semitransparent metallic layer is chosen from Al or Ag, the further semitransparent metallic layer is a Cr layer and the dielectric layer a SiO₂ layer, wherein the layer thickness of the Al or Ag layer is at least partly 1.25 to 3 times, particularly preferably 1.5 to 2 times, as high as the layer thickness of the Cr layer.

13. The security element according to claim 12, wherein the one semitransparent metallic layer is an Al layer, the further semitransparent metallic layer a Cr layer and the dielectric layer a SiO₂ layer.

14. The security element according to any of claims 1 to 13, wherein the security element is an (endless) strip, an (endless) thread or a patch or label.

15. The security element (2) according to any of claims 1 to 14, wherein between the transparent carrier substrate (7; 10; 19) and the semitransparent functional layer an embossing lacquer layer is present, which has, in particular, a relief structure forming a diffractive structure and/or a relief structure forming a micromirror arrangement.

16. A data carrier with a security element according to any of claims 1 to 15.

17. The data carrier according to claim 16, wherein the data carrier is a value document, such as a banknote, in particular a paper banknote, a polymer banknote or a foil composite banknote, or an identification card.

18. The data carrier according to claim 16 or 17, wherein the security element is arranged above a window region (2) formed in the data carrier substrate (1).

19. A method for manufacturing a security element according to any of claims 1 to 15 for safeguarding value documents, comprising a transparent carrier substrate (7; 10; 19) and a first semitransparent functional layer which, upon viewing in incident light on the one hand and upon viewing in transmitted light on the other hand, has different color tones, and a multilayer structure with a first semitransparent metallic layer (6; 11; 20), a second semitransparent metallic layer (4; 13, 14; 22) and a dielectric layer (5; 12; 21) arranged between the first and the second semitransparent metallic layer, wherein the second semitransparent metallic layer (4; 13, 14; 22) is present at least partly in a greater layer thickness than that of the first semitransparent metallic layer (6; 11; 20), and wherein the second semitransparent metallic layer defines the front side of the semitransparent functional layer and the first semitransparent metallic layer defines the back side of the semitransparent functional layer, and the semitransparent functional layer
- upon viewing the back side in incident light has a first visually recognizable color;
- upon viewing the front side in incident light at the place where the second semitransparent metallic layer is present in a greater layer thickness than the first semitransparent metallic layer, has a second visually recognizable color and otherwise has the first visually recognizable color;
- upon viewing the front side in transmitted light as well as the back side in transmitted light, has a third visually recognizable color,
wherein the method comprises the following steps of:
a) making available a transparent carrier substrate;
c) applying over the full area a multilayer structure with a first semitransparent metallic layer (6; 11; 20), a second semitransparent metallic layer (4; 13, 14; 22) and a dielectric layer arranged between the first and the second semitransparent metallic layer;
d) printing a soluble washing ink partly on the second semitransparent metallic layer (4; 13, 14; 22) applied last;
e) applying over the full area a further, semitransparent metallization;
f) washing off the washing ink together with the region produced above the washing ink of the semitransparent metallization applied in step e).

20. The method according to claim 19, wherein the method between step a) and step c) additionally comprises the following step b):
b) supplying the transparent carrier substrate with an embossing lacquer layer which has in particular a relief structure forming a diffractive structure and/or a relief structure forming a micromirror arrangement.

## Revendications

1. Elément de sécurité destiné à la sécurisation de documents de valeur, comprenant un substrat porteur transparent (7; 10; 19) et une première couche fonctionnelle semi-transparente qui, lors de l'observation en lumière incidente d'une part et lors de l'observation en lumière transmise d'autre part, présente différentes teintes, et comporte une structure multicouche ayant une première couche métallique semi-transparente (6; 11; 20), une deuxième couche métallique semi-transparente (4; 13, 14; 22) et une couche diélectrique (5; 12; 21) agencée entre la première et la deuxième couche métallique semi-transparente, cependant que la deuxième couche métallique semi-transparente (4; 13, 14; 22) se trouve au moins partiellement en une plus grande épaisseur de couche que celle de la première couche métallique semi-transparente (6; 11; 20), **caractérisé en ce que** la deuxième couche métallique semi-transparente (4; 13, 14; 22) définit la face avant de la couche fonctionnelle semi-transparente et la première couche métallique semi-transparente (6; 11; 20) définit la face arrière de la couche fonctionnelle semi-transparente, et la couche fonctionnelle semi-transparente
- lors de l'observation de la face arrière en lumière incidente, présente une première couleur visuellement reconnaissable ;
- lors de l'observation de la face avant en lumière incidente, à l'endroit où la deuxième couche métallique semi-transparente (4; 13, 14; 22) se trouve en une plus grande épaisseur de couche que la première couche métallique semi-transparente (6; 11; 20), présente une deuxième couleur visuellement reconnaissable et présente du reste la première couleur visuellement reconnaissable ;
- lors de l'observation tant de la face avant en lumière transmise que de la face arrière en lumière transmise, présente une troisième couleur visuellement reconnaissable.

2. Elément de sécurité selon la revendication 1, cependant que tant la première couche métallique semi-transparente (6; 11; 20) que la deuxième couche métallique semi-transparente (4; 13, 14; 22) sont basées sur le même métal.

3. Elément de sécurité selon la revendication 1 ou 2, cependant que l'élément de sécurité comporte, dans l'ordre, la structure en couches suivante :
- substrat porteur transparent (7; 10; 19)
- première couche métallique semi-transparente (6; 11; 20) ;
- couche diélectrique (5; 12; 21) ;
- deuxième couche métallique semi-transparente (4; 13, 14; 22) qui se trouve au moins partiellement en une plus grande épaisseur de couche que celle de la première couche métallique semi-transparente (6; 11; 20) ;
ou l'élément de sécurité comporte, dans l'ordre, la structure en couches suivante :
- substrat porteur transparent (7; 10; 19) ;
- deuxième couche métallique semi-transparente (4; 13, 14; 22) qui se trouve au moins partiellement en une plus grande épaisseur de couche que celle de la première couche métallique semi-transparente (6; 11; 20) ;
- couche diélectrique (5; 12; 21) ;
- première couche métallique semi-transparente (4; 13, 14; 22).

4. Elément de sécurité selon une des revendications de 1 à 3, cependant que les deux couches métalliques semi-transparentes sont choisies parmi Al ou Ag, et la couche diélectrique (5; 12; 21) est une couche de SiO₂ et les couleurs visuellement reconnaissables sont de préférence les couleurs suivantes :
- la première couleur visuellement reconnaissable est dorée ;
- la deuxième couleur visuellement reconnaissable est argentée ;
- la troisième couleur visuellement reconnaissable est bleue.

5. Elément de sécurité selon une des revendications de 1 à 4, cependant que la première couche fonctionnelle semi-transparente à structure multicouche est telle que la première couche métallique semi-transparente (6; 11; 20) et la couche diélectrique se trouvent respectivement en une épaisseur de couche uniforme, et la deuxième couche métallique semi-transparente (4; 13, 14; 22) présente dans des premières zones la même épaisseur de couche que la première couche métallique semi-transparente (6; 11; 20) et présente dans des deuxièmes zones une épaisseur de couche plus grande que celle de la première couche métallique semi-transparente (6; 11; 20).

6. Elément de sécurité selon la revendication 5, cependant que l'élément de sécurité
- lors de l'observation de la face arrière en lumière incidente, apparaît doré ;
- lors de l'observation de la face avant en lumière incidente, apparaît doré dans des premières zones, et argenté dans des deuxièmes zones ;
- lors de l'observation tant de la face avant en lumière transmise que de la face arrière en lumière transmise, apparaît bleuâtre.

7. Elément de sécurité selon une des revendications de 1 à 6, cependant que le substrat porteur transparent (7; 10; 19) de l'élément de sécurité, en plus de la première couche fonctionnelle semi-transparente, comporte en outre une deuxième couche fonctionnelle semi-transparente (23) pouvant être obtenue par technique d'impression au moyen d'une composition de pigments à effets, cependant que la deuxième couche fonctionnelle semi-transparente (23) apparaît, lors de l'observation en lumière incidente, tant depuis la face arrière que depuis la face avant, dans la première couleur visuellement reconnaissable, et apparaît, lors de l'observation en lumière transmise, tant depuis la face arrière que depuis la face avant, dans la troisième couleur visuellement reconnaissable.

8. Elément de sécurité selon la revendication 7, cependant que la deuxième couche fonctionnelle semi-transparente (23), lors de l'observation en lumière incidente, tant depuis la face arrière que depuis la face avant, apparaît dorée, et, lors de l'observation en lumière transmise, tant depuis la face arrière que depuis la face avant, apparaît bleuâtre.

9. Elément de sécurité selon la revendication 1, cependant que le métal de la première couche métallique semi-transparente (6; 11; 20) et le métal de la deuxième couche métallique semi-transparente (4; 13, 14; 22) sont des métaux différents.

10. Elément de sécurité selon la revendication 9, cependant que l'élément de sécurité comporte, dans l'ordre, la structure en couches suivante :
- substrat porteur transparent (7; 10; 19)
- première couche métallique semi-transparente (6; 11; 20) ;
- couche diélectrique (5; 12; 21) ;
- deuxième couche métallique semi-transparente (4; 13, 14; 22) qui se trouve au moins partiellement en une plus grande épaisseur de couche que celle de la première couche métallique semi-transparente (6; 11; 20) ;
ou l'élément de sécurité comporte, dans l'ordre, la structure en couches suivante :
- substrat porteur transparent (7; 10; 19) ;
- deuxième couche métallique semi-transparente (4; 13, 14; 22) qui se trouve au moins partiellement en une plus grande épaisseur de couche que celle de la première couche métallique semi-transparente (6; 11; 20) ;
- couche diélectrique (5; 12; 21) ;
- première couche métallique semi-transparente (6; 11; 20).

11. Elément de sécurité selon la revendication 9 ou 10, cependant que la deuxième couche métallique semi-transparente (4; 13, 14; 22) définit la face avant de la couche fonctionnelle semi-transparente, et la première couche métallique semi-transparente (6; 11; 20) définit la face arrière de la couche fonctionnelle semi-transparente, et la couche fonctionnelle semi-transparente
- lors de l'observation de la face arrière en lumière incidente, présente une première couleur visuellement reconnaissable ;
- lors de l'observation de la face avant en lumière incidente, présente une deuxième couleur visuellement reconnaissable ;
- lors de l'observation tant de la face avant en lumière transmise que de la face arrière en lumière transmise, présente une troisième couleur visuellement reconnaissable ; et
- lors de l'observation de la face arrière et/ou lors de l'observation de la face avant en lumière incidente, présente un effet de couleur dépendant de l'angle d'observation.

12. Elément de sécurité selon la revendication 9, 10 ou 11, cependant que la une couche métallique semi-transparente est choisie parmi Al ou Ag, l'autre couche métallique semi-transparente est une couche de Cr, et la couche diélectrique est une couche de SiO₂, cependant que l'épaisseur de la couche de Al ou de Ag a une hauteur d'au moins partiellement entre 1,25 et 3 fois, en particulier de préférence entre 1,5 et 2 fois l'épaisseur de couche de la couche de Cr.

13. Elément de sécurité selon la revendication 12, cependant que la une couche métallique semi-transparente est une couche de Al, l'autre couche métallique semi-transparente est une couche de Cr, et la couche diélectrique est une couche de SiO₂.

14. Elément de sécurité selon une des revendications de 1 à 13, cependant que l'élément de sécurité est un ruban (sans fin), un fil (sans fin) ou bien un patch ou une étiquette.

15. Elément de sécurité selon une des revendications de 1 à 14, cependant que, entre le substrat porteur transparent (7; 10; 19) et la couche fonctionnelle semi-transparente, il y a une couche de vernis de gaufrage qui comporte en particulier une structure en relief constituant une structure diffractive et/ou une structure en relief constituant un agencement de micro-miroirs.

16. Support de données ayant un élément de sécurité selon une des revendications de 1 à 15.

17. Support de données selon la revendication 16, cependant que le support de données est un document de valeur tel que par exemple un billet de banque, en particulier un billet de banque en papier, billet de banque en polymère ou billet de banque en film composite, ou carte d'identification.

18. Support de données selon la revendication 16 ou 17, cependant que l'élément de sécurité est agencé au-dessus d'une zone fenêtre (2) constituée dans le substrat de support de données.

19. Procédé de fabrication d'un élément de sécurité selon une des revendications de 1 à 15 pour la sécurisation de documents de valeur, comprenant un substrat porteur transparent (7; 10; 19) et une première couche fonctionnelle semi-transparente qui, lors de l'observation en lumière incidente d'une part et lors de l'observation en lumière transmise d'autre part, présente différentes teintes, et comporte une structure multicouche ayant une première couche métallique semi-transparente (6; 11; 20), une deuxième couche métallique semi-transparente (4; 13, 14; 22) et une couche diélectrique agencée entre la première et la deuxième couche métallique semi-transparente, cependant que la deuxième couche métallique semi-transparente (4; 13, 14; 22) se trouve au moins partiellement en une plus grande épaisseur de couche que celle de la première couche métallique semi-transparente (6; 11; 20), et cependant que la deuxième couche métallique semi-transparente définit la face avant de la couche fonctionnelle semi-transparente et la première couche métallique semi-transparente définit la face arrière de la couche fonctionnelle semi-transparente, et la couche fonctionnelle semi-transparente
- lors de l'observation de la face arrière en lumière incidente, présente une première couleur visuellement reconnaissable ;
- lors de l'observation de la face avant en lumière incidente, à l'endroit où la deuxième couche métallique semi-transparente se trouve en une plus grande épaisseur de couche que la première couche métallique semi-transparente, présente une deuxième couleur visuellement reconnaissable et présente du reste la première couleur visuellement reconnaissable ;
- lors de l'observation tant de la face avant en lumière transmise que de la face arrière en lumière transmise, présente une troisième couleur visuellement reconnaissable, cependant que le procédé comporte les étapes suivantes:
a) la mise à disposition d'un substrat porteur transparent;
c) l'application à pleine surface d'une structure multicouche ayant une première couche métallique semi-transparente (6; 11; 20), une deuxième couche métallique semi-transparente (4; 13, 14; 22) et une couche diélectrique agencée entre la première et la deuxième couche métallique semi-transparente,
d) l'impression partielle d'une encre lavable soluble sur la deuxième couche métallique semi-transparente (4; 13, 14; 22) appliquée en dernier lieu;
e) l'application à pleine surface d'une autre métallisation semi-transparente;
f) le lavage de l'encre lavable conjointement avec la zone de la métallisation semi-transparente appliquée à l'étape e), générée au-dessus de l'encre lavable.

20. Procédé selon la revendication 19, cependant que le procédé comprend entre l'étape a) et l'étape c) en outre l'étape suivante b):
b) le placement d'une couche de vernis de gaufrage sur le substrat porteur transparent, laquelle comporte en particulier une structure en relief constituant une structure diffractive et/ou une structure en relief constituant un agencement de micro-miroirs.
